# EUROPÄISCHE PATENTSCHRIFT

(11) **EP 0 062 643 B1**
(45) Veröffentlichungstag und Bekanntmachung des Hinweises auf die Patenterteilung: **05.12.1984**
(21) Anmeldenummer: 81901813.6
(22) Anmeldetag: 22.06.1981
(51) Int. Cl.: D01H 1/00, D02G 3/36

(54) **VERFAHREN ZUR HERSTELLUNG VON SPINNFASERGARNEN**
METHOD FOR PRODUCING SPUN YARNS
PROCEDE DE PRODUCTION DE FILES

(30) Priorität: 16.07.1980 DE 3026901; 31.12.1980 DE 3049573; 18.02.1981 DE 3105832; 20.05.1981 DE 3120035
(43) Veröffentlichungstag der Anmeldung: 20.10.1982
(73) Patentinhaber: Maag, Fritjof, Dr.-Ing., D-65779 Kelkheim (DE)
(72) Erfinder: Maag, Fritjof, Dr.-Ing., D-65779 Kelkheim (DE)
(86) Internationale Anmeldenummer: EP8100078
(87) Internationale Veröffentlichungsnummer: WO8200304

## Beschreibung

Die Erfindung betrifft ein Verfahren zur Herstellung von Garnen aus Spinnfaserbändern und deren Verfeinerung zum Vorgarn, wobei dieses durch Umwinden mit einem feinen Filamentgarn verfestigt wird, Verziehen des Vorgarnes im Streckwerk einer Spinnmaschine auf die gewünschte Garnstärke und Verfestigung des dabei entstehenden Faserbandes z.B. durch Erteilung von Drehung.

Ein durch Umwinden mit einem Filamentgarn hergestelltes, verzugsfähiges Vorgarn ist im DE-P-2 447 715 beschrieben. Als Voraussetzung für gute Verzugseigenschaften wird;darin erwähnt, dass die Reissdehnung der umwindenden Filamentgarne aussergewöhnlich gering sein soll und auch eine bestimmte geometrische Anordnung der Filamentgarne im Vorgarn notwendig ist.

Es liegt nahe, den Filamentanteil in der Vorverzugszone zu reissen, da dann der Hauptverzugszone ein völlig ungehindert verziehbares Faserband zugeführt wird. Durch die in der Patentschrift angeführten Beispiele wird die Begehbarkeit dieses Weges bestätigt.

Liegt dabei die Reissdehnung des umwindenden Filamentgarnes höher als in den Beispielen des DE-P-2 447 715 angegeben, so kann eine Änderung der geometrischen Anordnung des umwindenden Filamentgarnes im Vorgarn, wie sie z.B. durch eine Änderung der Ballonspannung beim Umwinden hervorgerufen wird, ein gleichmässiges Reissen derselben verhindern. Dies führt dann zu Verzugsstörungen im Hauptverzugsfeld.

Ein höherer Verzug könnte in diesem Falle wieder zu einem gleichmässigen Reissen der Filamentgarne führen. Es wurde jedoch festgestellt, dass dadurch die Garngleichmässigkeit verschlechtert wird. Die Herstellung von Filamentgarnen mit der für derartige Vorgarne notwendigen niederen Reissdehnung ist in der DE-OS-2 614 523 beschrieben. Dieser Weg ist technisch nicht einfach und vor allem auch mit Mehrkosten belastet, die eine wirtschaftliche Anwendung von mit Filamentgarnen umwundenen Vorgarnen erschweren.

Aufgabe der vorliegenden Erfindung ist es, die genannten Nachteile bei der Herstellung von Spinnfasergarnen aus umwundenen Vorgarnen zu vermeiden.

Diese Aufgabe wird erfindungsgemäss durch ein Verfahren gelöst, wie dies im kennzeichnenden Teil von Patentanspruch 1 beschrieben ist.

Je nach Spinnverfahren ist die Höhe des Verzuges in der Hauptverzugszone etwa 15- bis 40- fach. Verhindert man nun durch entsprechend niedere Verzüge in der Vorverzugszone und höhere Dehnung der umwindenden Filamentgarne das Reissen derselben in der Vorverzugszone, so reissen diese gesichert in der Hauptverzugszone, vorausgesetzt, dass die Filamentgarne zwischen den Zylindern des Streckwerkes sicher geklemmt werden. Durch die Anspannung des Filamentgarnes in der Vorverzugszone wird das Vorgarn beim Einlauf in die Hauptverzugszone gleichmässig zusammengefasst. Dies gibt gute Voraussetzungen für einen gleichmässigen Verzug.

Für das Verfahren können Filamentgarne mit Kraft-Längenänderungs-Eigenschaften verwendet werden, wie sie auch für andere Einsatzgebiete üblich sind. Es können aber auch schnellgesponnene bzw. teilverstreckte Filamentgarne zur Anwendung kommen.

Die Filamenteigenschaften sind von wesentlicher Bedetung für das Vermeiden von Fehlverzügen, Vorgarnbrüchen und Krachern.

Zur Verhinderung von Fehlverzügen bzw. Vorgarnbrüchen muss das umwindende Filamentgarn bei einer Zugbeanspruchung des Vorgarnes genügend Reibungskräfte zwischen dessen Fasern aufbauen können, um zusammen mit der Festigkeit des Filamentgarnes eine ausreichende Festigkeit des Vorgarnes auszubilden. Dazu muss das Filamentgarn schon bei geringer Verdehnung eine ausreichend hohe Zugkraft entwickeln. Es ist deshalb bevorzugt, wenn das Kraft-Längenänderungs-Verhalten und der Titer des Filamentgarnes so abgestimmt sind, dass im Filamentgarn bei einer Verdehnung um 4% eine Mindestzugkraft von 10 cN entwickelt wird.

Es muss weiterhin gewährleistet sein, dass das Filamentgarn bei der üblichen Beanspruchung des Vorgarnes nicht im Bereich höherer bleibender Dehnungen beansprucht wird. Dies ist dann der Fall, wenn bei dessen Belastung mit 15 cN das Verhältnis von elastischer Dehnung zu Gesamtdehnung 80 % nicht unterschreitet.

Kracherbildung bzw. Schlupf des Filamentgarnes zwischen den Streckwerkszylindern kann verhindert werden, wenn insbesondere der Lieferzylinder ausreichend hoch belastet, der Zylinderbezug nicht zu hart und die Reisskraft des umwindenden Filamentgarnes nicht zu hoch ist. Als Grenze für die Reisskraft des Filamentgarnes kann bei den heutigen Streckwerkskonstruktiven maximal 100 cN vorausgesetzt werden.

Wegen der vergleichsweise hohen Festigkeit umwundener Vorgarne, ist das Abarbeiten auch von Spulen mit sehr hohem Gewicht durch Abrollen in herkömmlicher Weise möglich. Durch Aufspulen in einer Präzisions-Kreuzwicklung wird aber auch der Abzug über Kopf möglich. Dadurch können die Spulen besonders günstig im Gatter angeordnet werden.

Anhand er nachfolgenden Figur und der Ausführungsbeispiele soll das Verfahren noch näher erläutert werden.

Die Fig. 1 stellt schematisch den Ablauf des Verfahrens dar:
Aus einem Vorratsbehälter 1 wird das Spinnfaserband 2 dem Streckwerk 3 einer Vorspinnmaschine zugeführt. Das im Streckwerk verfeinerte Spinnfaserband wird anschliessend durch eine Umwindeeinrichtung 4 geführt und dabei von einem Filamentgarn umwunden. Das dabei entstehende Vorgarn 5 wird mittels der Aufwindevorrichtung 6 auf die Spule 7 gebracht. Bei voller Vorgarnspule wird die Vorspinnmaschine stillgesetzt, die Vorgarnspulen mechanisch gewechselt, die vollen Spulen mittels eines Transportbandes zu einem Maschinenende gebracht, dort gesammelt und die Vorspinnmaschine wieder angefahren.

Die Vorgarnspulen 7 werden in einem Ablaufgatter 9 aufgesteckt, wobei die Vorgarne 5 in die Fadenführer 93 eingezogen werden. Mit der Transporteinrichtung 10 wird das Ablaufgatter 9 zur Spinnmaschine gebracht und dort zwischen den Streckwerken (11, 12) in Arbeitsposition gebracht. Die Vorgarne werden nun durch die Vorverzugszone 11 und die Hauptverzugszone 12 des Streckwerks geführt. Je nach Faserart kann dieses Streckwerk als Klemmstreckwerk oder als Durchzugsstreckwerk ausgeführt sein. In der Hauptverzugszone 12 wird das, das Vorgarn umwindende Filamentgarn beim Verziehen des Vorgarns zerrissen und dieses zur gewünschten Feinheit verzogen. Mittels der Zwirneinrichtung 13 erhält das Garn seine Drehung und wird dabei auf Kopse aufgewunden.

### Beispiel 1

Ein Faserband aus Baumwollfasern der Stärke 700 dtex wird mit einem Filamentgarn der Stärke 9 dtex und der Reissdehnung 20% zum Vorgarn umwunden. Dieses Vorgarn wird in einem Streckwerk zu der Feinheit 200 dtex verzogen und durch Drehen zum Garn verfestigt. Der Vorverzug war 1,5-fach. Das umwindende Filamentgarn riss grösstenteils in der Vorverzugszone, es wurden jedoch auch kurze Zeitabschnitte beobachtet, in denen das Vorgarn in der Vorverzugszone lediglich angespannt wurde. Dies führte zu Verzugsstörungen mit Dick- und Dünnstellen im Garn.

### Beispiel 2

Das Vorgarn aus Beispiel 1 wird in einem Streckwerk zu der Feinheit 200 dtex verzogen und durch Drehen zum Garn verfestigt. Der Vorverzug war 1,16-fach. Dabei wurde das Vorgarn in der Vorverzugszone lediglich angespannt. Die Breite des Vorgarnes war beim Einlauf in die Hauptverzugszone deutlich geringer als im Beispiel 1 und sehr konstant. Das Filamentgarn riss erst in der Hauptverzugszone. Irgendwelche Verzugsstörungen wurden dabei nicht beobachtet.

## Patentansprüche

1. Verfahren zum Herstellen von Garnen aus Spinnfaserbändern, wobei zunächst die Spinnfaserbänder zu Vorgarnen verfeinert und diese mit einem Filamentgarn umwunden werden, worauf die Vorgarne im Streckwerk mit Vorverzugsfeld verzogen und anschliessend verfestigt werden, z.B. durch Erteilung von Drehung, dadurch gekennzeichnet, dass die Filamentgarne, mit denen die Vorgarne umwunden sind, nicht in der Vorverzugszone, sondern erst in der Hauptverzugszone gerissen werden.

2. Verfahren nach Anspruch 1, dadurch gekennzeichnet, dass bei gegebener Reissdehnung der Filamentgarne der Verzug in der Vorverzugszone so niedrig eingestellt wird, dass die Vorgarne in der Vorverzugszone nicht bis zur Reissdehnung des Filamentgarnes verstreckt werden.

3. Verfahren nach Anspruch 1, dadurch gekennzeichnet, dass die Filamentgarne eine so hohe Reissdehnung haben, dass sie bei gegebenen Verzugsverhältnissen nicht in der Vorverzugszone, sondern erst in der Hauptverzugszone erreicht wird.

4. Verfahren nach Anspruch 2 oder 3, dadurch gekennzeichnet, dass die Reissdehnung der Filamentgarne gleich oder grösser als der Vorverzug und kleiner als der Gesamtverzug ist.

5. Verfahren nach Anspruch 1, dadurch gekennzeichnet, dass dem Verzug ein Vorgarn unterworfen wird, das mit einem Filamentgarn umwunden ist, dessen Reisskraft höchstens 100 cN beträgt.

6. Verfahren nach Anspruch 1, dadurch gekennzeichnet, dass dem Verzug ein Vorgarn unterworfen wird, das mit einem Filamentgarn umwunden ist, dessen Zugkraft bei einer Verdehnung von 4% mindestens 10 cN beträgt und bei dem das Verhältnis von elastischer Dehnung zu Gesamtdehnung bei einer Belastung von 15 cN den Wert 80% nicht unterschreitet.

7. Verfahren nach Anspruch 1, dadurch gekennzeichnet, dass die Zylinder des Streckwerks ausreichend hoch belastet werden und der Zylinderbezug nicht zu hart gewählt wird, so dass die Filamentgarne zwischen den Zylindern des Streckwerks sicher geklemmt werden.

8. Verfahren nach Anspruch 1, dadurch gekennzeichnet, dass das Vorgarn durch Anspannung in der Vorverzugszone für den Einlauf in die Hauptverzugszone zusammengefasst wird.

9. Verfahren nach Anspruch 1, dadurch gekennzeichnet, dass das Vorgarn von den Vorgarnspulen über Kopf abgezogen und dem Streckwerk zugeführt wird.

## Revendications

1. Procédé de production de filés à partir de rubans de cardé, ces rubans étant d'abord transformés en mêches et celles-ci étant enlacées par un filament ou fil-fin, puis étant étirées dans un banc d'étirage à zone d'étirage préliminaire et ensuite renforcées, par exemple par retordage, caractérisé en ce que les fils qui lacent les mêches sont cassés; non dans la zone d'étirage préliminaire, mais seulement dans la zone d'étirage principale.

2. Procédé selon la revendication 1, caractérisé en ce que, avec un fil ayant une élongation à la rupture donnée, l'étirage dans la zoné d'étirage préliminaire est réglé de manière à être assez faible pour que, dans cette zone, les mêchés ne soient pas étirées jusqu'à la valeur de cette-élongation de rupture des fils.

3. Procédé selon la revendication 1, caractérisé en ce que lés fils ont une élongation à la rupture assez grande pour que celle-ci soit atteinte, dans des conditions d'étirage données, non dans la zone d'étirage préliminaire, mais seulement dans la zone d'étirage principale.

4. Procédé selon la revendication 2 ou 3, caractérisé en ce que l'élongation à la rupture des fils est égale ou supérieuré à la valeur de l'étirage préliminaire et inférieurè à la valeur de l'étirage total. -

5. Procédé selon la revendication 1, caractérisé en ce que l'on soumet à l'étirage une mèche qui est enlacée par un fil dont la résistance à la rupture est égale au plus de 100 cN.

6. Procédé selon la revendication 1, caractérisé en ce que l'on soumet à l'étirage une mèche qui est enlacée par un fil dont la résistance à la traction sous un allôngement de 4%, est au minimum égale à 10 cN dont le rapport de l'allongement élastique à l'allongement total sous un effort de 15 cN ne dépasse pas 80%.

7. Procédé selon la revendication 1, caractérisé en ce que lès cylindres du banc d'étirage sont soumis à une charge suffisamment élevée et leur revêtement n'est pas trop dur, pour que-les fils soient bien serrés entre ces cylindres.

8. Procédé selon la revendication 1, caractérisé en ce que la mèche est resserrée par traction dans là zone d'étirage préliminaire avant de pénétrer dans la zone d'étirage principale.

9. Procédé selon la revendication 1, caractérisé en ce que là mèche est retirée des bobines par-dessus la tête de ces dernières et est amenée au banc d'étirage.

## Claims

1. A method for producing spun yarns from slivers of textile fibres, in which first of all the slivers are attenuated into rovings and these are wrapped with a filament yarn, whereupon the rovings are drawn in a drawing system having a predrafting zone and subsequently strengthened by, e.g., imparting twist, characterized in that the filament yams with which the rovings are wrapped are ruptured not in the predrafting zone but only in the main drafting zone.

2. A method according to claim 1, characterized in that at a given elongation at rupture of the filament yarns the draft in the predrafting zone is set so low that the rovings in the predrafting zone do not get stretched as far as the elongation at rupture of the filament yarn.

3. A method according to claim 1, characterized in that the filament yarns have such a high elongation at rupture that at predetermined draft ratios it is reached not in the predrafting zone but only in the main drafting zone.

4. A method according to claim 2 or 3, characterized in that the elongation at rupture of the filament yarns is the same as or greater than the predraft and less than the total draft.

5. A method according to claim 1, characterized in that a roving is subjected to drafting, which is wrapped with a filament yarn the tensile strength of which amounts at most to 100 cN.

6. A method according to claim 1, characterized in that a rovin is subjected to drafting, which is wrapped with a filament yarn the tensile force of which at an elongation an 4% amounts to at least 10 cN and in which the ratio of elastic elongation to total elongation at loading of 15 cN does not fall below the value of 80%.

7. A method according to claim 1, characterized in that the rollers of the drawing system are loaded adequately heavily and the roller coating is not choosen to be too hard, so that the filament yarns are gripped securely between the rollers of the drawing system.

8. A method according to claim 1, characterized in that the roving by stretching in the predrafting zone is collected for the entry into the main drafting zone.

9. A method according to claim 1, characterized in that the roving is drawn off the roving bobbins overhead and fed to the drawing system.
